# EUROPÄISCHE PATENTSCHRIFT

(11) **EP 1 109 638 B1**
(45) Veröffentlichungstag und Bekanntmachung des Hinweises auf die Patenterteilung: **02.05.2002**
(21) Anmeldenummer: 99942925.1
(22) Anmeldetag: 27.08.1999
(51) Int. Cl.: B22D 11/04, B22D 11/06

(54) **VERFAHREN ZUR HERSTELLUNG BELASTUNGSOPTIMIERTER STAHLBÄNDER**
METHOD FOR PRODUCING LOAD-OPTIMISED STEEL STRIPS
PROCEDE DE PRODUCTION DE BANDES D'ACIER DE CHARGE OPTIMISEE

(30) Priorität: 08.09.1998 DE 19840898
(43) Veröffentlichungstag der Anmeldung: 27.06.2001
(73) Patentinhaber: ThyssenKrupp Stahl AG, 47166 Duisburg (DE)
(72) Erfinder: SCHMITZ, Wilhelm, D-52499 Baesweiler (DE); SENK, Dieter, D-47169 Duisburg (DE); ALBRECHT-FRÜH, Ulrich, D-47877 Willich (DE); KOPP, Reiner, D-52074 Aachen (DE)
(74) Vertreter: Knauf, Rudolf, Dipl.-Ing.
(86) Internationale Anmeldenummer: EP9906303
(87) Internationale Veröffentlichungsnummer: WO0013820

(56) Entgegenhaltungen:
- WO-A-90/11149
- GB-A- 2 098 114
- PATENT ABSTRACTS OF JAPAN vol. 011, no. 125 (M-582), 18. April 1987 (1987-04-18) & JP 61 266159 A (MITSUBISHI HEAVY IND LTD), 25. November 1986 (1986-11-25)
- PATENT ABSTRACTS OF JAPAN vol. 1996, no. 02, 29. Februar 1996 (1996-02-29) & JP 07 276004 A (NIPPON STEEL CORP), 24. Oktober 1995 (1995-10-24)
- PATENT ABSTRACTS OF JAPAN vol. 014, no. 217 (M-0970), 8. Mai 1990 (1990-05-08) & JP 02 052150 A (ISHIKAWAJIMA HARIMA HEAVY IND CO LTD), 21. Februar 1990 (1990-02-21)

## Beschreibung

Aus Gründen eines sparsamen Umgangs mit Rohstoffen und Energie ist man seit langem bemüht, konstruktive Bauteile belastungsoptimiert zu gestalten. Diese Bemühungen haben vor allem bei Kraftfahrzeugen, bei denen das Gewicht für den Kraftstoffverbrauch eine herausragende Rolle spielt, dazu geführt, daß an verschiedenen Stellen des Kraftfahrzeuges aus sogenannten tailored blanks hergestellte Bauteile eingesetzt werden. Solche Bauteile bestehen aus zusammengeschweißten Blechteilen unterschiedlicher Dicke. Es versteht sich, daß solche Bauteile wegen des Dickensprungs nicht an jeder Stelle bezüglich der späteren Belastung optimal sind.

Um belastungsoptimierte Bauteile ohne solchen Dickensprung zu erhalten, sind in jüngster Zeit Versuche mit dem sogenannten flexiblen Kaltwalzen gemacht worden, das heißt einem Kaltwalzen von Bändern, bei dem der Walzspalt beim Durchlaufen des Bandes wegabhängig verändert wird (B. Hachmann, R. Kopp, Aachen, "Walzen belastungsoptimierter Längsprofile", Seiten 4.2-1 bis 4.2-6, Umformtechnik, 7. Aachener Stahlkolloquium, 26. März bis 27. März 1992, Institut für Bildsame Formgebung der RWTH Aachen). Diese Versuche haben jedoch noch nicht zu praktisch verwendbaren Ergebnissen geführt.

Neben der Schwierigkeit, die erforderlichen hohen Walzkräfte aufzubringen, besteht eine weitere Schwierigkeit darin, daß die Bänder beim Kaltwalzen über die Bandlänge verschiedenen Umformgraden unterworfen werden. Für die meisten Anwendungsfälle ist die damit verbundene unterschiedliche Verfestigung nicht erwünscht.

Ferner ist ein Verfahren zum Anfahren einer Stranggießanlage zum Gießen von Bändern bekannt. (Patent abstracts of Japan, vol. 011, no. 125 (M-582). Bei Anfahren einer solchen Stranggießanlage wird der von Wasser gekühlten Rollen gebildete Walzspalt allmählich vergrößert und gleichzeitig die Gießgeschwindigkeit erhöht, derart, daß sich für die Strangschalen eine konstante Dicke ergibt. Bei diesem Verfahren geht es nicht darum, Bänder mit in Bandlängsrichtung sich stetig verändernder Dicke herzustellen.

Der Erfindung liegt die Aufgabe zugrunde, ein Verfahren zum Herstellen belastungsoptimierter Stahlbänder zu schaffen, das sowohl einen unmittelbaren Einsatz der Stahlbänder als auch deren weitere Umformung ohne die beschriebenen Nachteile beim Kaltwalzen erlaubt.

Die Erfindung betrifft somit ein Verfahren zum Herstellen belastungsoptimierter Stahlbänder mit in Bandlängsrichtung sich stetig verändernder Dicke gemäß dem Oberbegriff des Anspruchs 1. Ein solches Verfahren ist erfindungsgemäß dadurch gekennzeichnet, daß in Abhängigkeit vom Weg des durchlaufenden, gegossenen Bandes die auf die in den von den Rollen gebildeten Zwickel eingegossene Stahlschmelze einwirkende Kühlung der Rollen und damit die Dicke des Stahlbandes derart verändert wird, daß das Stahlband eine längenbezogene Dickenänderung von 10 bis 40 % erhält.

Mit dem erfindungsgemäßen Verfahren läßt sich ein Stahlband mit homogenem Gefüge aber über seine Länge unterschiedlicher Dicke herstellen. Ein solches Band bietet beste Voraussetzungen für eine umformende Weiterbehandlung, sei es durch Warmwalzen, sei es insbesondere durch Kaltwalzen. Wird das Band kaltgewalzt, dann lassen sich konstante Umformgrade problemlos erzielen.

Nach Ausgestaltungen der Erfindung gibt es verschiedene Möglichkeiten der Einstellung der Dicke des Bandes über die Kühlung der Rollen. So kann nach einer ersten Ausgestaltung der Erfindung die Kühlung mittels der Rollen über deren Kontaktzeit mit der Stahlschmelze beeinflußt werden. Konkret kann dies durch Einstellen der Umfangsgeschwindigkeit der Rollen und/oder über die Höhe des Schmelzbadspiegels erfolgen. Alternativ kann allerdings auch die Kühlung über den Wärmefluß zwischen den Rollen und der Stahlschmelze beeinflußt werden. Konkret kann dies über die Oberflächenstruktur der Rollen und/oder eine Inertgasatmosphäre und/oder Gießöl erfolgen.

Da die Dicke des Bandes über die Kühlung der Rollen und damit über die sich bildenden Strangschalen des Bandes beeinflußt wird, bietet sich eine einfache Einstellung der Stützkraft an. Die Rollen können nämlich mit konstanter bis geringfügig ansteigender Stützkraft beaufschlagt werden. Soll das Band dicker werden, dann wird die Kühlung mit der Folge dickerer Strangschalen vergrößert. Das bedeutet, daß die Rollen zurückweichen und einen größeren Durchtrittsspalt bilden. Umgekehrt stellen sich die Stützrollen nach, wenn die Kühlung vermindert wird und damit die Strangschalen dünner werden. In jedem Fall wird auf diese Art und Weise sichergestellt, daß die Strangschalen im sogenannten "kissing point", das sind die gegenüberliegenden Scheitelpunkte der Rollen, einander kontaktieren und miteinander verschweißen.

Sofern das gegossene Band in der Dicke weiter vermindert werden soll, kann es warmgewalzt werden. Darüber und insbesondere über das Kaltwalzen sowie über mögliches Rekristallisationsglühen kann das Gefüge des Bandes beeinflußt werden.

Im folgenden wird die Erfindung anhand einer ein Ausführungsbeispiel für eine für das erfindungsgemäße Verfahren geeigneten Vorrichtung darstellenden Zeichnung näher erläutert.

Zwei gegenläufig angetriebene gekühlte Rollen 1,2 bilden zwischen sich einen Durchtrittsspalt. Oberhalb des Durchtrittsspaltes bilden sie einen Zwickel, in den aus einem Gießbehälter 3 Stahlschmelze gegossen wird. Die Stahlschmelze erstarrt in den an den gekühlten Rollen 1,2 angrenzenden Bereichen, so daß sich Strangschalen 4,5 bilden, die sich an der engsten Stelle des Spaltes im sogenannten "kissing point" 6 treffen. Hier verschweißen die Strangschalen 4,5 zu einem Band 7, das in Richtung eines Pfeils Z abgezogen wird.

Um ein Band 7 mit in Bandlängsrichtung unterschiedlicher Dicke herzustellen, ist es erforderlich, daß der Abstand der Rollen 1,2 veränderlich ist. Darüber hinaus ist es erforderlich, daß über die auf die Stahlschmelze ausgeübte Kühlung der Rollen 1,2 sich Strangschalen 4,5 unterschiedlicher Dicke bilden. Für die Beeinflussung der Kühlung gibt es mehrere Möglichkeiten. So kann die Kühlung über den Wärmefluß zwischen den gekühlten Rollen 1,2 und der Stahlschmelze beeinflußt werden. Im Ausführungsbeispiel sind segmentierte Rollen 1,2 dargestellt, deren Segmente eine unterschiedliche Oberflächenstruktur haben können. Sie könnten aber auch unterschiedlich stark gekühlt sein. Die Kühlung kann aber auch dadurch beeinflußt werden, daß bei Gießen unter Inertgas das Inertgas, das die Atmosphäre bildet, verändert wird. Denkbar ist aber auch, daß eine Beeinflussung über das Gießöl, das zwischen den Rollenmänteln und der Schmelze sich befinden kann, erfolgt. Besonders wirksam und schnell reagieren hinsichtlich der Kühlung kann man allerdings über eine Veränderung der Kontaktzeit der Rollen 1,2 mit der Stahlschmelze. So kann der Badspiegel schnell über einen als Verdränger wirkenden Tauchkörper 8 beeinflußt werden. Der Tauchkörper sollte adiabatisch sein, insbesondere aus Keramik bestehen. Schließlich ist aber auch eine Beeinflussung über die Umfangsgeschwindigkeit der Rollen 1,2 möglich. In diesen beiden letzten Fällen wird die Kühlung über die Kontaktzeit der Rollen 1,2 mit der Schmelze beeinflußt. Einer Verringerung der Umfangsgeschwindigkeit entspricht eine längere Kontaktzeit, so daß die Strangschalen dicker werden, während durch Erhöhung der Umfangsgeschwindigkeit die Kontaktzeit kürzer und damit die Strangschalen dünner werden.

Der Abstand der Rollen 1,2 kann durch nicht dargestellte Stellglieder eingestellt werden. Vorzugsweise arbeiten die Stellglieder mit konstanter oder, bei vergrößertem Abstand, leicht größer werdender Stützkraft. In diesem Fall ist die Einstellung des richtigen Abstandes besonders einfach, weil die Weite des Durchtrittsspaltes sich in diesem Fall automatisch in Abhängigkeit von der Dicke der Strangschalen 4,5 einstellt. Grundsätzlich gilt, daß bei einem steifen Gerüst einem großen Δ K für die Walzkraft ein kleines Δ S für die Dicke des Bandes und bei einem weichen Gerüst einem kleinen Δ K ein großes Δ S entspricht.

Das die Bandgießvorrichtung verlassende Band 7 mit in Bandlaufrichtung allmählich größer und kleiner werdender Banddicke hat ein homogenes Gefüge und kann anschließend unmittelbar zum Einsatz kommen oder durch weitere Umformungen, wie Warm- oder Kaltwalzen, verändert werden. In jedem Fall bietet es wegen des homogenen Gefüges optimale Voraussetzungen für die Weiterverarbeitung.

## Patentansprüche

1. Verfahren zum Herstellen belastungsoptimierter Stahlbänder mit in Bandlängsrichtung sich stetig verändernder Dicke, wobei das Stahlband (7) durch Gießen zwischen zwei gekühlten Rollen (1,2) mit einem variablen Durchtrittsspalt hergestellt wird
**dadurch gekennzeichnet , daß** in Abhängigkeit vom Weg des durchlaufenden, gegossenen Bandes (7) die auf die in den von den Rollen gebildeten Zwickel eingegossene Stahlschmelze einwirkende Kühlung der Rollen und damit die Dicke des Stahlbandes derart verändert wird, daß das Stahlband eine längenbezogene Dickenänderung von 10 bis 40 % erhält.

2. Verfahren nach Anspruch 1,
**dadurch gekennzeichnet, daß** die Kühlung mittels der Rollen über deren Kontaktzeit mit der Stahlschmelze beeinflußt wird.

3. Verfahren nach Anspruch 2,
**dadurch gekennzeichnet, daß** die Kontaktzeit über die Drehzahl der Rollen und/oder die Höhe des Schmelzbadspiegels eingestellt wird.

4. Verfahren nach einem der Ansprüche 1 bis 3,
**dadurch gekennzeichnet, daß** die Kühlung über den Wärmefluß zwischen Rollen und Stahlschmelze beeinflußt wird.

5. Verfahren nach Anspruch 4,
**dadurch gekennzeichnet, daß** der Wärmefluß über die Oberflächenstruktur der Rollen und/oder Inertgasatmosphäre und/oder Gießöl beeinflußt wird.

6. Verfahren nach einem der Ansprüche 1 bis 5,
**dadurch gekennzeichnet, daß** die Rollen mit konstanter Stützkraft beaufschlagt werden.

7. Verfahren nach einem der Ansprüche 1 bis 6,
**dadurch gekennzeichnet, daß** das gegossene Stahlband aus der Gießhitze warmgewalzt wird.

8. Verfahren nach einem der Ansprüche 1 bis 7,
**dadurch gekennzeichnet, daß** das gegossene Stahlband unmittelbar oder nach dem Warmwalzen und/oder Rekristallisationsglühen kaltgewalzt wird.

9. Verfahren nach Anspruch 7 oder 8,
**dadurch gekennzeichnet, daß** das Warm- und/oder Kaltwalzen gegebenenfalls nach vorheriger Rekristallisationsglühung mit konstantem Umformgrad erfolgt.

## Claims

1. A process for producing steel strips optimised for loading and having a thickness continuously changing in the longitudinal direction of the strip, wherein the steel strip (7) is produced by casting between two cooled rolls (1,2) with a variable nip) **characterised in that** in dependence on the travel of the cast strip (7) passing through, the cooling of the rollers acting on the molten steel cast into the gusset formed by the rollers and therefore the thickness of the steel strip are so changed as to give the steel strip a length-related change in thickness of 10 to 40%.

2. A process according to claim 1,
**characterised in that** the cooling of the rollers is influenced via their time of contact with the molten steel.

3. A process according to claim 2,
**characterised in that** the time of contact is adjusted via the speed of rolls and/or the level of the bath of molten metal.

4. A process according to one of claims 1 to 3,
**characterised in that** the cooling is influenced via the heat flow between the rolls and the molten steel.

5. A process according to claim 4,
**characterised in that** the heat flow is influenced via the surface structure of the rolls and/or an inert gas atmosphere and/or casting oil.

6. A process according to one of claims 1 to 5,
**characterised in that** the rolls are acted upon with a constant supporting force.

7. A process according to one of claims 1 to 6,
**characterised in that** the cast steel strip is hot rolled from the casting heat.

8. A process according to one of claims 1 to 7,
**characterised in that** the cast steel strip is cold rolled immediately after hot rolling and/or recrystallisation annealing.

9. A process according to claims 7 or 8,
**characterised in that** hot rolling and/or cold rolling are performed, if necessary after previous recrystallisation annealing, with a constant degree of shaping.

## Revendications

1. Procédé de fabrication de bandes d'acier, optimisées sur le plan des sollicitations, dont l'épaisseur varie en continu dans le sens longitudinal de la bande, la bande d'acier (7) étant coulée entre deux cylindres refroidis (1, 2) avec une emprise variable, **caractérisé en ce que**, en fonction du trajet de la bande (7) coulée, acheminée entre les cylindres, on fait varier le refroidissement des cylindres, agissant sur l'acier en fusion coulé dans la fente entre les deux cylindres, et, de ce fait, l'épaisseur de la bande d'acier, de telle sorte que l'épaisseur de la bande d'acier varie dans le sens longitudinal de 10 à 40 %.

2. Procédé selon la revendication 1, **caractérisé en ce que** le refroidissement au moyen des cylindres est influencé par le temps de contact de ceux-ci avec l'acier en fusion.

3. Procédé selon la revendication 2, **caractérisé en ce que** le temps de contact est régulé en fonction de la vitesse de rotation des cylindres et/ou de la hauteur du niveau du bain de fusion.

4. Procédé selon l'une des revendications 1 à 3, **caractérisé en ce que** le refroidissement est influencé par le flux de chaleur entre les cylindres et l'acier en fusion.

5. Procédé selon la revendication 4, **caractérisé en ce que** le flux de chaleur est influencé par la structure de la surface des cylindres et/ou par l'atmosphère de gaz inerte et/ou par l'huile de coulée.

6. Procédé selon l'une des revendications 1 à 5, **caractérisé en ce que** les cylindres sont soumis à une force d'appui constante.

7. Procédé selon l'une des revendications 1 à 6, **caractérisé en ce que** la bande d'acier coulée est laminée à chaud directement dans la chaude de coulée.

8. Procédé selon l'une des revendications 1 à 7, **caractérisé en ce que** la bande d'acier coulée est laminée à froid directement après le laminage à chaud et/ou après le recuit de recristallisation.

9. Procédé selon la revendication 7 ou 8, **caractérisé en ce que** le laminage à chaud et/ou le laminage à froid est réalisé, le cas échéant, après un recuit de recristallisation préalable avec un taux de déformation constant.
